# EUROPÄISCHE PATENTSCHRIFT

(11) **EP 0 363 707 B1**
(45) Veröffentlichungstag und Bekanntmachung des Hinweises auf die Patenterteilung: **04.08.1993**
(21) Anmeldenummer: 89117542.4
(22) Anmeldetag: 22.09.1989
(51) Int. Cl.: D04H 1/46

(54) **Verfahren zur Herstellung von Nadelfilz aus Steinwolle**
Method for making a needled felt from slag wool
Procédé de fabrication d'un feutre aiguilleté en laine de laitier

(30) Priorität: 13.10.1988 DE 3835007
(43) Veröffentlichungstag der Anmeldung: 18.04.1990
(73) Patentinhaber: Grünzweig + Hartmann AG, D-67059 Ludwigshafen (DE)
(72) Erfinder: Bihy, Lothar, Dipl.-Phys., D-6750 Kaiserslautern (DE); Kummermehr, Hans, D-6700 Ludwigshafen (DE); Stoyke, Reinhard, Dipl.-Ing., D-6724 Dudenhofen (DE)
(74) Vertreter: KUHNEN, WACKER & PARTNER

(56) Entgegenhaltungen:
- DE-A- 1 073 682
- DE-A- 1 122 666
- DE-A- 2 232 785
- FR-A- 2 349 353
- GB-A- 2 123 452

## Beschreibung

Die Erfindung betrifft ein Verfahren zur Herstellung von Nadelfilz aus Steinwolle, nach dem Oberbegriff des Anspruchs 1.

Es ist bekannt, daß Steinwolle, wenn sie einem Nadelungsvorgang unterworfen wird, keine merkliche Verbesserung des Faserzusammenhaltes zeigt. Sie kann somit nicht durch einen Nadelungsvorgang als Nadelfilz verfestigt werden, so daß eine erforderliche Verfestigung in der Praxis entweder durch ein aushärtendes Bindemittel erfolgt, wenn der Filz als mehr oder weniger steife Platte benötigt wird, oder durch mechanische Mittel, etwa in Form sog. Drahtmatten, wobei der Steinwollefilz mittels eines Metalldrahtes oder dergleichen versteppt wird. Während die Verwendung eines aushärtenden Bindemittels die Einsatzmöglichkeit der so gebildeten Steinwolleplatte infolge ihrer Steifheit und infolge des Eintrags eines nicht hitzebeständigen organischen Bindemittels beschränkt, eignen sich Drahtmatten nicht für den Einsatz in korrosiver Umgebung und ist die erzielbare Rohdichte begrenzt.

Es hat daher nicht an Versuchen gefehlt, Steinwolle durch eine Vielzahl von Behandlungen und Zusätzen für einen Nadelungsvorgang geeignet zu machen. Beispielsweise aus der DE-OS 22 32 785, von der die Erfindung im Oberbegriff des Anspruchs 1 ausgeht, ist es bekannt, den Steinwollefasern Asbestfasern als vliesbildender Faserzusatz zuzumischen, um so einen nadelbaren Filz zu erhalten. Da die Asbestfasern eine außerordentlich hohe Friktion auf die Nadeln der Nadelbank ausüben, wird dem Filz weiterhin ein Gleitmittel zugesetzt- welches nach dem Nadelungsvorgang durch Wärmeeinwirkung wieder ausgetrieben wird. Als Gleitmittel wird hierbei eine wässrige Lösung oder Suspension eines nicht metallhaltigen, verflüchtigbaren organischen Gleitmittels vorgeschlagen, welches nach dem Austreiben keine alkalisch reagierenden Substanzen im Nadelfilz zurückläßt. Als geeignete Gleitmittel werden ein aromatischer oder aliphatischer Polyglykolether, Fettsäurederivate wie Fettsäureethanolamid, Silikonöle oder nichtionogene Tenside sowie alkalimetallfreie anionische Tenside vorgeschlagen.

Ein Zusatz von Asbestfasern scheidet jedoch infolge der gesundheitsgefährdenden Wirkung von Asbestfasern von vorneherein aus.

Der Erfindung liegt die Aufgabe zugrunde, ein Verfahren zur Herstellung von Nadelfilz aus Steinwolle der im Oberbegriff des Anspruchs 1 angegebenen Art anzugeben, welches zu einem ausschließlich aus Steinwolle, ohne Zusatz anderer Fasern, bestehenden Nadelfilz führt.

Die Lösung dieser Aufgabe erfolgt durch die kennzeichnenden Merkmale des Anspruchs 1.

Es hat sich überraschend gezeigt daß die Lösung der Aufgabe dann gelingt, wenn Steinwolle mit besonders dünnen Fasern verwendet wird, und diesen Fasern im Sinne einer Avivage ein Mittel mit für derartige Textilzusatzstoffe unüblich hoher Viskosität zugesetzt wird. Steinwollefasern mit einer geringen durchschnittlichen Faserdicke von vorzugsweise weniger als 6 µm können im Querblasverfahren oder in Düsenblasverfahren bei Verwendung der Lehre der älteren deutschen Patentanmeldung P 38 07 420 erhalten werden und stehen somit zur Verfügung. Avivagen mit einer Viskosität von vorzugsweise über 2000 cP stehen beispielsweise als Staubbindemittel auf Mineralölbasis ebenfalls auf dem Markt zur Verfügung. Durch die Verwendung besonders dünner Steinwollefasern wird deren Sprödigkeit und Biegewiderstand herabgesetzt, so daß die Fasern leichter von den Nadeln der Nadelbank mitgenommen und in den Steinwollefilz hineingezogen bzw., wenn eine ausreichend große Länge der Fasern vorliegt, durch diesen hindurchgezogen werden. Die Avivage verbessert die Geschmeidigkeit der dünnen Fasern noch erheblich. Die hohe Viskosität der Avivage, die bevorzugt in einem Gewichtsanteil des Mittels von wenigstens 0,05 %, bezogen auf das Gewicht des trockenen Steinwollefilzes, der Steinwolle zugesetzt ist, läßt, wenn die Obergrenze von 10.000 cP nicht überschritten wird, überraschend eine Gleitbewegung der von den Nadeln erfaßten Fasern in ihre Verankerungsposition im Nadelfilz zu, hält aber nach Beendigung der Einwirkung der Nadeln infolge der hohen Viskosität die Fasern in der durch den Nadelungsvorgang im Nadelfilz gefundenen Lage. Zugleich wird der Zusammenhalt zwischen benachbarten Fasern verbessert und so erreicht, daß die Einwirkung der Nadeln nicht auf je einen Faden oder ganz wenige Fäden pro Nadel beschränkt ist, sondern von den unmittelbar von den Nadeln erfaßten Fäden eine Mitnahmewirkung auf benachbarte Fäden ausgeht und so die Festigkeit des Nadelfilzes weiter verbessert wird. Weiterhin erfolgt dadurch eine Ausdehnung der Nadeleinwirkung auf einen größeren Umgebungsbereich der jeweiligen Nadel mit der Folge, daß die gesamte Steinwollebahn trotz der nur punktuellen Einwirkung der Nadeln insgesamt erheblich beispielsweise auf ein Mehrfaches verdichtet wird und mit vergleichsweise hoher Rohdichte wie ein dickes textiles Tuch ähnlich einer Wolldecke guter Festigkeit und Handhabbarkeit sowie bestmöglicher Verformbarkeit vorliegt.

Es gibt Anwendungsfälle, bei denen die Avivage im Nadelfilz verbleiben soll, insbesondere dann, wenn ihre Staubbindewirkung für die weitere Handhabung des Nadelfilzes genutzt werden soll. Bei Verwendung besonders dünner Steinwollefasern und ggfs. einer erhöhten Zusatzmenge an Avivage ist der so gebildete Nadelfilz für die weitere Verarbeitung ausreichend stabil und weist allenfalls ganz geringe Rückfederung auf.

Eine besonders gute Nadelbarkeit einer Filzbahn ergibt sich gemäß dem Ergebnis durchgeführter Versuche dann, wenn sie eine hohe Durchstoßkraft gemäß der Prüfmethode nach Renault aufweist, wie dies in den Ansprüchen 2 und 3 angegeben ist. Filzbahnen einer solchen Durchstoßkraft weisen nach den vorliegenden Erfahrungen eine Struktur aufs welche die Vernadelbarkeit begünstigt.

Die Prüfung nach Renault erfolgt in Anlehnung an eine Methode der Firma Renault. Eine Probe, Format 90 mm x 90 mm, Flächengewicht 5,0 kg/m² für lose Wolle und 3,0 kg/m² für gebundenes Material, wird in einer Vorrichtung zwischen gelochten Platten eingespannt und dabei auf eine Dicke von 15 mm zusammengepreßt. Danach wird die Probe mit einem Stempel von 30 mm Durchmesser und 10 mm/min Prüfgeschwindigkeit durchstoßen, dessen Achse mit der Achse der beiden Öffnungen in den Platten fluchtet. Die untere Öffnung hat kreisrunde Form und einen Durchmesser von im Beispielsfalle 40 µm, so daß sich ein Spalt zwischen dem Außenumfang des Stempels und dem Rand der unteren, abstützenden Öffnung von 5 mm Breite ergibt. Gemessen wird die maximale Durchstoßkraft.

In besonders bevorzugter Weise ist jedoch gemäß Anspruch 4 vorgesehen, daß die genadelte Filzbahn alsbald nach ihrer Nadelung mit einer Wärmebehandlung bei einer Tem peratur zwischen etwa 300° C und 500° C spannungsfrei gemacht wird. Hierdurch werden die durch den Nadelungsvorgang und die damit einhergehenden Verformungen von Fasern in die Fasern eingebrachten Biegespannungen abgebaut und so jegliche Rückfederungstendenz der Steinwollefasern ausgeschaltet. Dabei wird zugleich die Avivage ausgetrieben, jedoch wird deren Haltewirkung dann auch nicht mehr benötigt, da die Rückfederungstendenzen der Fasern nicht mehr vorliegen.

Gemäß Anspruch 5 erfolgt die Wärmebehandlung bevorzugt unter Druckbelastung des Nadelfilzes, um beim Austreiben der Avivage vor dem Spannungsabbau in den Steinwollefasern eine Formänderung der Fasern infolge des verbleibenden Rückfederungsvermögens zu vermeiden. Wie ohne weiteres ersichtlich ist, ist hierfür nur geringer Druck erforderlich, der ausreicht, die Fasern nach dem Wegfall der hochviskosen Avivage in ihrer nach dem Nadelungsvorgang im Nadelfilz eingenommenen Stellung zu halten, bis die Spannungen abgebaut sind.

Da im Falle einer sogleich nachfolgenden Wärmebehandlung bzw. einer unmittelbar an den Nadelungsvorgang am Ausgang der Nadelmaschine einsetzenden Druckbelastung bis zur Wärmebehandlung die Avivage lediglich für kurze Zeit eine Rückfederung der Steinwollefasern vermeiden muß, kann in diesem Fall mit relativ dickeren Steinfasern an der Obergrenze von 6 µm sowie minimalem Avivagegehalt an der Untergrenze von 0,05 % gearbeitet werden.

Bei Bedarf kann im Anschluß an die Wärmebehandlung gemäß Anspruch 6 eine Behandlung der Nadelfilzbahn mit einem üblichen Staubbindemittel erfolgen, um bei der weiteren Handhabung Staubanfall zu minimieren.

Die Ansprüche 7 bis 9 geben besonders bevorzugte Aviva gemittel an. Ein Avivagemittel gemäß Anspruch 8 steht auf dem Markt unter der Bezeichnung "Präparol", und ein solches gemäß Anspruch 9 unter der Bezeichnung "Kompressol" zur Verfügung. Diese Mittel haben eine Viskosität zwischen 5.000 cP und 7.000 cP, während sonstige Staubbindemittel, Schlichten oder ähnliche in der Textilindustrie eingesetzte Stoffe eine Viskosität von lediglich eingen hundert cP besitzen. "Präparol" oder "Kompressol" werden in Wasser emulgiert, und diese Elmusion mit einem Wasseranteil von etwa 90 % kann im Fallschacht unterhalb des Zerfaserungsagregats auf die Fasern aufgedüst und so gleichmäßig verteilt eingebracht werden. Ausgezeichnete Ergebnisse haben sich mit einer Verwendung diese Avivagemittel in einer Menge von 0,02 bis 0,8 Gewichtsprozent, bezogen auf das Trockengewicht der Steinwollebahn, ergeben.

## Patentansprüche

1. Verfahren zur Herstellung von Nadelfilz aus Steinwolle,
bei dem Steinschmelze wie Basalt, Diabas etc. zerfasert und auf einem Band unter Bildung einer Filzbahn abgelegt wird, und
bei dem die Filzbahn auf einen Bruchteil ihrer ursprünglichen Dicke verdichtet und einem Nadelvorgang unterzogen wird, wobei die Steinfasern zur Verbesserung ihrer Geschmeidigkeit mit einer Avivage versehen sind,
dadurch gekennzeichnet,
daß die Steinfasern in der Filzbahn mit einem Maximum der Häufigkeitsverteilung der Faserdicke unter 6 µm erzeugt werden,
daß als Avivage ein Mittel mit einer Viskosität zwischen 2000 und 10000 cP, verwendet wird, und
daß die Avivage mit einer Mindestmenge von 0,05, und einer Höchstmenge von 5 Gewichtsprozent des Mittels bezogen auf das Gewicht der trockenen Filzbahn zugesetzt wird.

2. Verfahren nach Anspruch 1, dadurch gekennzeichnet, daß als Filzbahn eine derartige Bahn (ohne Avivage) verwendet wird, die gemäß der Prüfmethode nach Renault mit einem freien Ringspalt von 5 mm einer Durchstoßkraft von mindestens 80 N, vorzugsweise 150 - 200 N, widersteht.

3. Verfahren nach Anspruch 1, dadurch gekennzeichnet, daß für die Filzbahn eine derartige Avivage verwendet wird, daß diese gemäß der Prüfmethode nach Renault mit einem freien ringspalt von 5 mm einer Durchstoßkraft von mindestens 100 N.

4. Verfahren nach einem der Ansprüche 1-3, dadurch gekennzeichnet, daß die genadelte Filzbahn alsbald mit einer Wärme- behandlung bei einer Temperatur zwischen etwa 300° C und 500° C spannungsfrei gemacht wird.

5. Verfahren nach Anspruch 4, dadurch gekennzeichnete daß auf die genadelte Filzbahn bevorzugt unmittelbar anschließend an den Nadelungsvorgang Druck aufgebracht wird.

6. Verfahren nach Anspruch 4 oder 5, dadurch gekennzeichnet, daß der wärmebehandelten Filzbahn ein Staubbindemittel zugesetzt wird.

7. Verfahren nach Anspruch 1, dadurch gekennzeichnet, daß als Avivage ein Mittel auf Mineralölbasis verwendet wird.

8. Verfahren nach Anspruch 7, dadurch gekennzeichnet, daß als Mittel eine mineralölhaltige Zubereitung von Alkylphenolpolyglykolethern verwendet wird, die bezogen auf den Mineralölanteil vorzugsweise etwa 15 % an polyzyklischen Aromaten enthält.

9. Verfahren nach Anspruch 7, dadurch gekennzeichnet, daß als Avivage eine Mischung eines aus der Naphtenfraktion stammenden Mineralöls mit etwa 20 % überwiegend nichtionischem Emulgator verwendet wird.

## Claims

1. A process for the production of needle felt from rock wool, in which stone melt such as basalt, diabase etc., is broken into fibers and deposited on a belt, forming a felt web, and in which the felt web is compressed to a fraction of its original thickness and subjected to a needling process, with the stone fibers being provided with an avivage to improve their suppleness, characterized by the fact that the stone fibers in the felt web are produced with a maximum of the frequency distribution of the fiber thickness below 6 µm, that as an avivage, an agent with a viscosity between 2.000 and 10.000 cP is used, and that the avivage is added with a minimum amount of 0.05 and a maximum amount of 5 percent by weight of the agent, relative to the weight of the dry felt web.

2. A process according to claim 1, characterized by the fact that as the felt web, a web (without avivage) is used which withstands a puncture force of at least 80 N, preferably 150 - 200 N, pursuant to the test method according to Renault, using a free ring gap of 5 mm.

3. A process according to claim 1, characterized by the fact that for the felt web, an avivage is used so that it withstands a puncture force of at least 100 N, pursuant to the test method according to Renault, using a free ring gap of 5 mm.

4. A process according to one of the claims 1 - 3, characterized by the fact that the needled felt web is relaxed with a heat treatment, at a temperature between about 300 °C and 500 °C, very soon after needling.

5. A process according to claim 4, characterized by the fact that pressure is applied to the needled felt web, preferably immediately after the needling process.

6. A process according to claim 4 or 5, characterized by the fact that a dust binder is added to the heat-treated felt web.

7. A process according to claim 1, characterized by the fact that an agent based on mineral oil is used as the avivage.

8. A process according to claim 7, characterized by the fact that the agent used is a formulation of alkyl phenol polyglycol ethers, containing mineral oil, which contains preferably about 15 % polycyclic aromatic compounds relative to the mineral oil content.

9. A process according to claim 7, characterized by the fact that a mixture of a mineral oil coming from the naphtha fraction with about 20 % predominantly non-ionic emulsifier is used as the avivage.

## Revendications

1. Procédé de fabrication de feutre aiguilleté en laine de roche, selon lequel une roche fondue telle que le basalte, la diabase, etc... est fibrée et déposée sur un tapis pour former un feutre en bande, qui est compressé sur une fraction de son épaisseur d'origine et soumis à un aiguilletage, où les fibres de roche sont pourvues d'un avivage pour améliorer leur souplesse, **caractérisé en ce que** les fibres de roche du feutre sont produites avec une épaisseur de fibres, dont la distribution de fréquence maximale est inférieure à 6 µm, et en ce que l'on utilise comme avivage un agent, dont la viscosité est comprise entre 2000 et 10000 Po, introduit avec une quantité minimale de 0,05 et une quantité maximale de 5% en poids de l'agent, rapportés au poids de la bande de feutre sèche.

2. Procédé selon la revendication 1, **caractérisé en ce que** le feutre utilisé (sans avivage), résiste à une force de perçage d'au moins 80 N et de préférence comprise entre 150 et 200 N, lorsqu'elle est mesurée conformément à la méthode d'essai Renault qui utilise un anneau libre de 5 mm.

3. Procédé selon la revendication 1, **caractérisé en ce que** l'on utilise pour la bande feutrée, un avivage tel que celle-ci résiste, à une force de perçage d'au moins 100 N, lorsqu'elle est mesurée conformément à la méthode d'essai Renault utilisant un anneau libre de 5 mm.

4. Procédé selon l'une des revendications 1-3, **caractérisé en ce que** la bande feutrée aiguilletée subit, aussitôt après l'aiguilletage, un traitement thermique de relaxation entre 300 et 500°C environ.

5. Procédé selon la revendication 4, **caractérisé en ce qu'**une compression est appliquée à la bande feutrée aiguilletée , de préférence immédiatement après l'aiguilletage.

6. Procédé selon la revendication 4 ou 5, **caractérisé en ce qu'**un liant anti-poussière est ajouté à la bande feutrée ayant subi le traitement thermique.

7. Procédé selon la revendication 1, **caractérisé en ce qu'**un agent à base d'huile minérale est utilisé comme avivage.

8. Procédé selon la revendication 8, **caractérisé en ce que** l'agent utilisé est une préparation d'éthers alkyl-phénoliques de polyglycol, contenant de l'huile minérale avec de préférence 15% environ de composés aromatiques polycycliques, rapportés à la teneur en huile minérale.

9. Procédé selon la revendication 7, **caractérisé en ce qu'**un mélange d'huile minérale provenant de la fraction de naphte est utilisé avec environ 20% d'émulsifiant principalement non ionique .
